# EUROPÄISCHE PATENTSCHRIFT

(11) **EP 1 065 071 B1**
(45) Veröffentlichungstag und Bekanntmachung des Hinweises auf die Patenterteilung: **10.11.2004**
(21) Anmeldenummer: 00110267.2
(22) Anmeldetag: 22.05.2000
(51) Int. Cl.: B41N 3/00, B41N 3/03, C22F 1/04, C22C 21/00

(54) **Lithoband und Verfahren zu seiner Herstellung**
Aluminum alloy strip used for making lithographic plate and method of production
Bande en alliage d'aluminium pour plaques d'impression lithographique et procédé pour sa préparation

(30) Priorität: 02.07.1999 DE 19930720; 25.11.1999 DE 19956692
(43) Veröffentlichungstag der Anmeldung: 03.01.2001
(73) Patentinhaber: Hydro Aluminium Deutschland GmbH, 51149 Köln (DE)
(72) Erfinder: von Asten, Wolfgang, 50259 Pulheim (DE); Kernig, Bernhard, Dr., 50969 Köln (DE); Grzemba, Barbara, Dr., 53115 Bonn (DE)
(74) Vertreter: COHAUSZ & FLORACK

(56) Entgegenhaltungen:
- EP-A- 0 774 692
- JP-A- 11 061 364
- US-A- 4 435 230
- US-A- 4 729 939
- US-A- 4 822 715
- US-A- 4 945 004
- US-A- 5 114 825
- PATENT ABSTRACTS OF JAPAN vol. 011, no. 297 (C-448), 25. September 1987 (1987-09-25) & JP 62 086143 A (SKY ALUM CO LTD;OTHERS: 01), 20. April 1987 (1987-04-20)
- PATENT ABSTRACTS OF JAPAN vol. 010, no. 346 (M-537), 21. November 1986 (1986-11-21) & JP 61 146598 A (FURUKAWA ALUM CO LTD;OTHERS: 01), 4. Juli 1986 (1986-07-04)
- DATABASE WPI Section Ch, Week 198508 Derwent Publications Ltd., London, GB; Class M26, AN 1985-047507 XP002149888 -& JP 60 005861 A (FUJI PHOTO FILM CO LTD) , 12. Januar 1985 (1985-01-12)

## Beschreibung

Die Erfindung betrifft ein Lithoband für die elektro-chemische Aufrauhung, bestehend aus einer gewalzten Aluminiumlegierung und ein Verfahren zu seiner Herstellung.

An die Reinheit und Gleichmäßigkeit der Lithoband-Oberfläche werden sehr hohe Anforderungen gestellt, deshalb müssen bereits beim Gießen des Vormaterials besondere Vorkehrungen getroffen werden, damit keine Oxide oder andere Verunreinigungen in das Metall gelangen. Vormaterial sind rechteckige Gußbarren, die nach dem Abfräsen der Gußhaut durch Warm- und Kaltumformung zu dünnen Bändern ausgewalzt werden. Das Fertigwalzen geschieht üblicherweise mit fein geschliffenen Stahlwalzen, so daß standardmäßig eine sogen. mill-finish-Oberfläche erzielt wird. Das Halbzeug wird als Offsetband oder Lithoband bezeichnet und üblicherweise zu Coils aufgerollt.

Als Standardwerkstoffe kommen Reinaluminium (AA1050) sowie Legierungen vom Typ AlMn1 (AA3003, AA3103) zur Anwendung.

Das gewalzte Band wird zu Druckplattenträgern weiterverarbeitet, indem die Bandoberfläche aufgerauht wird. Es sind mechanische, chemische und elektrochemische Aufrauhungen sowie Kombinationen dieser Verfahren bekannt. Die elektrochemische (EC-)Aufrauhung wird standardmäßig in Bädern auf HCl- oder HNO₃-Basis vorgenommen; die dabei erzeugte Topographie ist durch feine runde Mulden < 20 µm Durchmesser gekennzeichnet; die Druckplatte ist flächendeckend aufgerauht und zeigt ein strukturloses Aussehen (ohne Streifigkeitseffekte). Die Aufrauhstruktur wird durch Anodisation, d.h. mit einer dünnen harten Oxidschicht geschützt. Durch das Aufbringen einer lichtempfindlichen Fotoschicht wird aus dem Druckplattenträger eine Offset-Druckplatte. Die Druckplatten werden belichtet und entwickelt. Im Fall von Positivplatten wird die Fotoschicht bei Temperaturen im Bereich von 220-300 °C und Glühzeiten von 3-10 min eingebrannt; durch die thermische Behandlung werden die Bildpunkte abriebfest, so daß die Druckplatte für hohe Auflagen geeignet ist. Dabei soll der Al-Druckplattenträger möglichst wenig an Festigkeit verlieren, da sich weiche Platten nicht mehr knickfrei handhaben lassen.

Die fertige Druckplatte wird in die Druckmaschine eingesetzt. Wichtig ist eine exakte Einspannung der Platte auf dem Druckzylinder, so daß beim Druckprozeß kein Bewegungsspielraum entsteht. Wenn die Druckplatte nicht ideal fixiert ist und deshalb beim Drucken zyklisch auf Biegung oder Torsion beansprucht wird, treten erfahrungsgemäß bei den schnell laufenden Rollenoffsetdruckmaschinen Plattenreißer ( plate cracking") auf. Ursache ist ein Ermüdungsbruch, der zur sofortigen Unterbrechung des Druckprozesses führt. Al-Werkstoffe für Offset-Druckplatten müssen deshalb eine hinreichend hohe Ermüdungsfestigkeit bzw. Biegewechselfestigkeit besitzen, so daß "plate cracking" vermieden wird.

Es ist bekannt, daß der eingesetzte Werkstofftyp einen Einfluß auf die Biegewechselfestigkeit hat: Offset-Druckplatten aus AlMn-Legierungen (AA3003, AA3103) neigen erfahrungsgemäß weniger zu Plattenreißern als Offset-Druckplatten aus Reinaluminium (AA 1050). Nachteil der AlMn-Legierungen ist ein schlechtes Aufrauhverhalten in EC-Prozessen. Deshalb wird für EC-aufgerauhte Platten vorzugsweise der Werkstoff AA 1050 eingesetzt.

Bei Druckplatten-Herstellern ist außerdem bekannt, daß ein großer Unterschied in der Empfindlichkeit gegenüber "plate cracking" besteht je nach Richtung, in der die Druckplatte einem gewalzten Al-Band entnommen wird: bei Entnahme der Platte parallel zur Walzrichtung mit Einspannung derart, daß die frühere Walzrichtung in Laufrichtung der Druckmaschine weist, reißen die Platten erfahrungsgemäß wesentlich seltener als bei der Entnahme senkrecht zur Walzrichtung (Querrichtung"). Zur Vermeidung von Plattenreißern werden deshalb Druckplatten für Rollenoffsetdruckmaschinen dem gewalzten Al-Band vorzugsweise parallel Walzrichtung (in Längsrichtung") entnommen. Diese Maßnahme stellt eine starke Einschränkung hinsichtlich der Wirtschaftlichkeit beim Aufschneiden des Coils in verschiedene Druckplatten-Formate dar.

Zur Steigerung der Produktivität sind in letzter Zeit Druckmaschinen entwickelt worden, die überbreite Offsetdruckplatten > 1700 mm Breite erfordern. Die Platten für diese neue Druckmaschinen-Generation müssen dem Aluminium-Coil quer zur Walzrichtung entnommen werden, da z.Zt. weder Halbzeughersteller noch Druckplattenhersteller Breiten > 1700 mm produzieren können. Für die neuen Druckmaschinen, die überbreite Platten benötigen, ist ein Al-Werkstoff mit hoher Biegewechselfestigkeit quer zur Walzrichtung gefragt.

Aus der Beschreibung geht hervor, daß sich aus dem Druckmarkt ein neues Anforderungsprofil für die Offset-Druckplatte ergibt. Der als Substrat eingesetzte Aluminium-Träger sollte demnach die folgende Kombination von Eigenschaften besitzen:
- eine hohe thermische Stabilität, damit das Al-Substrat beim Einbrennen der Fotoschicht nicht weich wird (nicht rekristallisiert);
- ein gutes Aufrauhverhalten in EC-Prozessen auf HCl und HNO₃-Basis, damit der Al-Werkstoff universell einsetzbar ist;
- eine hohe Biegewechselfestigkeit, insbesondere in der kritischen Querrichtung (bezogen auf die Walzrichtung), damit die Druckplatten dem gewalzten Aluminium-Coil in beliebiger Richtung entnommen werden können.

Aufgabe der vorliegenden Erfindung ist es, ein Lithoband zu entwickeln, das eine hohe thermische Stabilität besitzt, sich in EC-Prozessen auf Basis von HCl und HNO₃ genausogut wie Reinaluminium aufrauhen läßt, nach der EC-Aufrauhung ein gleichmäßiges, strukturloses (streifenfreies) Aussehen zeigt und das eine hohe Biegewechselfestigkeit senkrecht zur Walzrichtung aufweist. Ferner soll ein Verfahren angegeben werden, mit dem bei Lithobändern die vorstehend beschriebenen Eigenschaften hergestellt werden können.

Diese Aufgabe wird erfindungsgemäß durch die in den Patentansprüchen angegebenen Merkmale gelöst. Es hat sich gezeigt, daß damit technisch einsetzbare Offset-Druckplatten mit einer Breite von mehr als 1700 mm hergestellt werden können, die eine nahezu genauso hohe Biegewechselfestigkeit wie AA 1050 in Längsrichtung aufweisen.

Das neue Lithoband zeichnet sich durch einen eng limitierten Legierungsbereich und durch eine kontrollierte Halbzeugfertigung aus, mit der ein feinkörniges, rekristallisiertes Warmband erzeugt wird. Auch die weitere Verarbeitung muß unter kontrollierten Bedingungen erfolgen, damit der im Walzprozeß eingestellte Gefügezustand beibehalten wird.

Die Entwicklung des neuen Werkstoffs erfolgte unter dem Gesichtspunkt, die Biegewechselfestigkeit von gewalztem Lithoband in Querrichtung gegenüber dem Standardwerkstoff AA 1050 deutlich zu verbessern. Anhand von Versuchen wurde festgestellt, daß hierzu Legierungselemente geeignet sind, die sich im Aluminium-Mischkristall in fester Lösung befinden und/oder halten lassen: sie erhöhen die Festigkeit nur bedingt, haben aber eine positive Wirkung auf das Ermüdungsverhalten. In diesem Zusammenhang sind insbesondere die Elemente Mg, Cu und Fe interessant.

Wie schon erwähnt, besteht ein großer Unterschied in der Empfindlichkeit gegenüber plate cracking" bzw. der Biegewechselfestigkeit je nach Richtung, in der die Druckplatte/Probe dem gewalzten Al-Band entnommen wird. In Übereinstimmung mit den Erfahrungen in der Praxis wurde in Laborversuchen festgestellt, daß die gemessene Biegewechselfestigkeit bei der Proben-Entnahme parallel Walzrichtung ("längs") um den Faktor 1,5 - 4 höher ist als bei der Proben-Entnahme senkrecht zur Walzrichtung (quer"). Darüber hinaus wurde festgestellt, daß sich Werkstoff-Analyse und fertigungstechnische Maßnahmen unterschiedlich auf die Eigenschaften in Längs- und Querrichtung des texturbehafteten gewalzten Bandes auswirken. Zwischen der Biegewechselfestigkeit in Längsrichtung und der Biegewechselfestigkeit in Querrichtung besteht keine feste Korrelation.

In den bisher zu diesem Thema veröffentlichten bzw. patentierten Werkstoffentwicklungen (US-Patent 4 435 230/Furukawa Aluminium Co.; US-Patent 3911819/Swiss Aluminium Ltd; US-Patent 4 729 939/Nishikawa et al.) wurde stets das Ermüdungsverhalten in Längsrichtung, nicht aber in der kritischen Querrichtung betrachtet.

In der zuvor zitierten US-A-4 435 230 werden Lithobänder für die elektrochemische Aufrauhung beschrieben, die aus einer gewalzten Aluminiumlegierung bestehen, die folgende Elemente enthält: 0,20 % Mg, 0,20 % Si, 0,30 % Fe (vgl. dort Beispiele 8 und 19). Für diese Lithobänder wurde eine Zugfestigkeit von 17,1 bzw. 17,5 kg/mm² bestimmt (entsprechend 168 bzw. 172 N/mm²).

Es ist daher die Aufgabe der vorliegenden Erfindung, ein Lithoband zu schaffen, dass sich in elektrochemischen Aufrauhprozessen auf Basis von HCl und HNO₃ genau so gut wie Reinaluminium aufrauhen läßt, nämlich nach der Aufrauhung ein gleichmäßiges, streifenfreies Aussehen zeigt und das eine hohe Biegewechselfestigkeit senkrecht zur Walzrichtung aufweist.

Diese Aufgabe wird erfindungsgemäß bei einem Lithoband gemäß Oberbegriff von Patentanspruch 1 durch die kennzeichnenden Merkmale von Patentanspruch 1 gelöst sowie bei einem Lithoband gemäß Oberbegriff von Patentanspruch 3 durch die Merkmale des kennzeichnenden Teils von Patentanspruch 3. Schließlich wird die Aufgabe durch ein Verfahren zur Herstellung eines Lithobandes mit den Merkmalen des kennzeichnenden Teils von Patentanspruch 5 gelöst sowie durch ein Verfahren zur Herstellung eines Druckplattenträgers mit den Merkmalen des kennzeichnenden Teils von Patentanspruch 8 und durch ein Verfahren zur Herstellung einer Druckplatte für den Rollenoffset-Druck mit den Merkmalen des kennzeichnenden Teils von Patentanspruch 9.

Ausgehend von Reinaluminium Al99,5 mit niedrigen Gehalten an Silizium, Mangan und Kupfer wurde festgestellt, daß die kombinierte Zugabe von 0,10 bis 0,30 % Magnesium und 0,30 bis 0,40 % Eisen die Biegewechselfestigkeit nach der beschriebenen Prüfmethode auf Werte oberhalb von 1250 Zyklen quer zur walzrichtung steigert. In einer besonders vorteilhaften Weiterentwicklung des Erfindungsgedankens wurde festgestellt, daß bei einem Lithoband mit einer Zusammensetzung gemäß Anspruch 3 nach der beschriebenen Prüfmethode Biegezyklen von über 1800 in Walzquerrichtung erreicht werden.

Darüber hinaus bietet der erfindungsgemäße Werkstoff eine Reihe weiterer Vorteile gegenüber den bisher bekannten Litho-Werkstoffen:
- der Mg-Zusatz fördert die Rekristallisation im Warmband. Das rekristallisierte Warmband ist notwendig, um ein streifiges Erscheinungsbild des aufgerauhten Druckplattenträgers zu vermeiden. Die Erfahrung hat gezeigt, daß zur Vermeidung von Streifigkeitseffekten an der Warmbandoberfläche ein globulitisches Korn < 50 µm Durchmesser und eine durchgehend rekristallisierte Schicht vorliegen sollte; um dies in der Praxis sicher zu erreichen, ist eine Durchrekristallisation > 75% anzustreben, s. Tabelle 1.
- bei dem Mg-haltigen Werkstoff ist eine Erhöhung der Aufrauh-Geschwindigkeit festzustellen, d.h. die erforderliche flächendeckende Aufrauhung wird bei geringeren Ladungen erreicht als bei Mg-freiem Reinaluminium. Um merkliche Effekte zu erzielen, muß der Zusatz mindestens 0,10 % betragen. Übersteigt der Gehalt 0,3%, führt der beschleunigte Ätzangriff zu einer inhomogenen Aufrauhstrukur, die für Druckplatten ungeeignet ist.
- das Element Fe übt - in übersättigter fester Lösung - einen positiven Einfluß auf die thermische Stabilität aus. Nach den vorliegenden Versuchsergebnissen ist ein Legierungsgehalt von 0,30 - 0,40% Fe in Kombination mit einem hohen Fe:Si-Verhältnis optimal. Niedrigere Gehalte haben eine entsprechend schwache Wirkung; höhere Gehalte sind schädlich, da sich das Fe lediglich in Form grober Phasen im Guß ausscheidet, die beim späteren Ätzangriff bevorzugt angegriffen werden und zu einer ungleichmäßigen Aufrauhstruktur führen.

Zur Verbesserung des Ermüdungsverhaltens kommt grundsätzlich auch ein Cu-Zusatz in Frage, wie es beispielsweise in US-Patent 3 911 819/Swiss Aluminium Ltd. beschrieben wird. Cu ist aber ein problematischer Legierungszusatz, da Zusätze > 0,04% Cu, die eine Verbesserung des Ermüdungsverhaltens zur Folge hätten, sich ungünstig auf die EC-Aufrauhung auswirken, da extrem inhomogene Strukturen entstehen.

Um ein streifenfreies Lithoband mit hoher Biegewechselfestigkeit quer zur Walzrichtung zu erreichen, ist neben der eng limitierten Analyse eine kontrollierte Halbzeugfertigung erforderlich. Nach Durchführung der im Patentanspruch 5 angegebenen Merkmale a) und b) wird ein erfindungsgemäßes Warmband mit den folgenden Kennwerten erzeugt (vgl. Tabelle 1).

Das Warmband ist weitgehend durchrekristallisiert und weist an der Oberfläche globulitische Körner < 50 µm Durchmesser auf. Abb. 1a zeigt in schematischer Darstellung das Korngefüge des erfindungsgemäßen Warmbandes im Längsschnitt. Man erkennt die dunkel gefärbten globulitisch rekristallisierten Körner, die sich über mehr als 75 % der gesamten Warmbanddicke erstrecken. Die grauen langgestreckten Bereiche stellen nicht rekristallisierte Körner dar. Im Vergleich dazu zeigt Abb. 1b schematisch den Längsschnitt durch ein standardmäßig gefertigtes Warmband aus der Legierung AA 1050; es liegt ein inhomogenes Mischgefüge vor, das teilweise grob rekristallisiert, teilweise nicht rekristallisiert ist.
Beim weiteren Abwalzen bleibt das Gefüge prinzipiell erhalten; der homogene Aufbau des erfindungsgemäßen Warmbandes verhindert Streifigkeitseffekte an Bandendicke.

Das erfindungsgemäße Warmband weist außerdem ein für den Werkstoff charakteristisches Restwiderstandsverhältnis von RR = 10 - 20 auf. Die Messung des RR-Wertes im Warmband ermöglicht im frühen Fertigungsstadium eine Kontrolle der - für die Biegewechselfestigkeit wichtigen - gelösten Elemente Fe und Mg; ein RR-Wert im Bereich von 10 - 20 garantiert den Anteil der Elemente in fester Lösung, der im fertig abgewalzten Band für eine hohe Biegewechselfestigkeit in Querrichtung erforderlich ist. (Das Restwiderstandsverhältnis RR ist ein Maß für den im Al-Mischkristall in fester Lösung befindlichen Legierungsanteil; das Meßverfahren zur Bestimmung des RR-Wertes ist in der Veröffentlichung Corrosion Science, Vol. 38, No. 3, pp. 413-429, 1996 beschrieben.)

Das Warmband wird gemäß Anspruch 5 Merkmal c) kaltgewalzt. Auf eine Endglühung des kaltgewalzten Bandes muß verzichtet werden, da die Biegewechselfestigkeit durch eine Entfestigungsglühung zwar in Längsrichtung gesteigert werden kann (vgl. US-Patent 4 435 230/Furukawa Aluminium Co. und US-Patent 3 911 819/Swiss Aluminium Ltd.), dabei in der kritischen Querrichtung jedoch abnimmt.

Dies bedeutet, daß die Weiterverarbeitung bis zur EC-Aufrauhung mit dem im Walzprozeß eingestellten Gefügezustand bei < 100°C stattfindet.

### Prüfkriterien

Die für das neue Anforderungsprofil von Druckplatten erforderlichen Eigenschaften
1. eine hohe thermische Stabilität,
2. ein gutes Aufrauhverhalten in EC-Prozessen auf HCl und HNO₃-Basis ohne Erzeugung von Streifigkeitseffekten und
3. eine hohe Biegewechselfestigkeit bei Entnahme der Druckplatten in Querrichtung
wurden nach den folgenden Prüfkriterien ermittelt.

### 1. Thermische Stabilität

Die thermische Stabilität wird durch eine Messung der Festigkeit im Zugversuch geprüft, nachdem das Lithoband 10 min bei 240°C geglüht worden ist. Es handelt sich um einen Standard-Glühtest, der bei Druckplatten-Herstellern üblich ist und die in der Praxis gängigen Einbrennbehandlungen abdeckt.

Anforderung: der Werkstoff soll nach 240°C/10min eine höhere thermische Stabilität als AA 1050, nämlich Rm >145 N/mm² besitzen.

### 2. Aufrauhverhalten

Ob sich ein Lithoband bei der elektrochemischen Behandlung gut oder schlecht aufrauhen läßt, ist stark vom jeweiligen Prozeß des Druckplatten-Herstellers abhängig. Deshalb reicht für die Bewertung des Aufrauhverhaltens ein Prüfkriterium nicht aus. Hier wurden die drei wichtigsten Eigenschaften geprüft: das Aufrauhverhalten im HCl-Bad, das Aufrauhverhalten im HNO₃-Bad und die Neigung zur Streifigkeit.

### Aufrauhtest in HCl

Proben von 0,5 m² werden bei konstanter Temperatur und konstanten Strömungsverhältnissen in einem Elektrolyten von 7g/l Salzsäure mit Wechselstrom von 50 Hz aufgerauht. Die EC-Aufrauhung erfolgt mit verschiedenen Aufrauhladungen im Bereich von 500-1500 C/dm². In diesem Bereich wird üblicherweise eine flächendeckende Aufrauhung der Proben erreicht: die plateauartige mill finish Oberfläche ist verschwunden und eine flächendeckende Muldenstruktur entstanden.
Anschließend wird eine Klassifizierung der Proben nach Fortschritt der Aufrauhung durchgeführt. Dazu wird eine Standard-Probe aus Werkstoff AA 1050 immer mitgeprüft und das Testmaterial jeweils im Vergleich zum Standard bewertet.

### Klassifizierung:

- ++: flächendeckende Aufrauhung früher erreicht als beim Standard,
- +: flächendeckende Aufrauhung genauso schnell erreicht wie beim Standard,
- +-: flächendeckende Aufrauhung später erreicht als beim Standard.
- -: flächendeckende Aufrauhung deutlich später erreicht als beim Standard.

Anforderung: der Werkstoff soll mindestens genauso gut aufrauhbar sein wie AA 1050, d.h. nach dem beschriebenen Test mindestens eine Bewertung von + erhalten.

### Aufrauhtest in HNO₃

Proben von 0,5 m² werden bei konstanter Temperatur und konstanten Strömungsverhältnissen in einem Elektrolyten von 10 g/l (=1%) Salpetersäure mit Wechselstrom von 50 Hz aufgerauht. Die EC-Aufrauhung erfolgt mit verschiedenen Aufrauhladungen im Bereich von 500-1000 C/dm². In diesem Bereich wird üblicherweise eine flächendeckende Aufrauhung der Proben erreicht, d.h. die walzblanke Oberfläche mit mill finish Struktur ist verschwunden und durch eine flächendeckende Muldenstruktur ersetzt.

Anschließend wird eine Klassifizierung der Proben nach Fortschritt der Aufrauhung durchgeführt. Eine Standard-Probe aus Werkstoff AA 1050 wird immer mitgeprüft und das Testmaterial jeweils im Vergleich zum Standard bewertet.

### Klassifizierung:

- ++: flächendeckende Aufrauhung früher erreicht als beim Standard,
- +: flächendeckende Aufrauhung genauso schnell erreicht wie beim Standard,
- +-: flächendeckende Aufrauhung später erreicht als beim Standard,
- -: flächendeckende Aufrauhung deutlich später erreicht als beim Standard.

Anforderung: der Werkstoff soll mindestens genauso gut aufrauhbar sein wie AA 1050, d.h. nach dem beschriebenen Test mindestens eine Bewertung von + erhalten.

### Streifigkeitstest

Ob ein Lithoband nach der EC-Aufrauhung das gewünschte strukturlose Erscheinungsbild zeigt, kann mit einer Makroätzung überprüft werden. Die Proben werden in einer frisch angesetzten Makroätzlösung (500ml H₂0, 375 ml HCl, 175 ml HNO₃, 50 ml HF, Ätzung 30 Sekunden bei 25 °C) behandelt; danach wird durch optische Prüfung der Streifigkeitsgrad bestimmt. Die Bewertung erfolgt durch einen Vergleich mit Standardproben, die mit Noten von 1 (= sehr streifig) bis 10 ( = streifenfrei, strukturlos) klassifiziert sind.

### Anforderung:

Jeder Werkstoff muß eine Note ≥ 5 erhalten, die in den meisten EC-Prozessen ein streifenfreies Erscheinungsbild garantiert.

### 3. Biegewechselfestigkeit in Querrichtung

Für die spezielle Beanspruchung der Druckplatten auf dem Druckzylinder existiert kein Standard-Prüfverfahren. Die Prüfung erfolgte in einem Hin- und Herbiegeversuch, der erfahrungsgemäß eine Aussage über die Empfindlichkeit gegenüber Plattenreißern erlaubt.

Dazu werden dem Lithoband Proben von 20mm Breite und 100mm Länge entnommen, so daß die Längskante der Probe senkrecht (quer") zur Walzrichtung des Al-Bandes liegt. Die Probe wird maschinell über einen Radius vom 30 mm hin- und hergebogen und die Biegezyklen bis zum Bruch gezählt; für die Ermittlung einer Biegezahl werden 10 Proben auf diese Weise geprüft und aus den 10 Werten der Mittelwert gebildet. Diese Biegezahl liefert einen Hinweis auf das Umform- und Ermüdungsverhalten des Werkstoffs. Beim Vergleich der Biegezahlen verschiedener Werkstoffe ist eine Aussage über die Empfindlichkeit gegenüber Plattenreißern möglich, die mit Erfahrungen aus der Praxis korreliert. Es wird darauf geachtet, daß nur gleiche Banddicken miteinander verglichen werden, da die Dicke das Umformvermögen im Biegetest stark beeinflußt.
Anforderung: der neue Werkstoff soll nach dieser Prüfmethode quer zur Walzrichtung eine deutlich höhere Biegezahl als AA 1050 und mindestens die Biegezahl von AA 3103, nämlich eine Biegezahl > 1250 für 0,3 mm Banddicke aufweisen.

Im folgenden wird die Erfindung anhand mehrerer Ausführungsbeispiele erläutert.

### Erfindungbeispiele 1, 2, 3 (Tabelle 2)

Die Beispiele 1, 2 und 3 weisen die erfindungsgemäße Legierungszusammensetzung auf. Vormaterial für die Bänder sind nach dem Strangguß-Verfahren hergestellte rechteckige Gußbarren von 600 mm Dicke. Nach dem Stranggießen und Abfräsen der Gußhaut werden die Barren mit einer Metalltemperatur von 580°C/4h geglüht und mit einer Abkühlrate von > 25°C/h auf eine Temperatur von 480°C abgekühlt. Danach folgt das Warmwalzen, wobei die Warmbandendtemperatur 280-290°C, die Dickenreduzierung im letzten Stich von ca. 30% und die Warmbanddicke 4mm beträgt; das jeweilige Warmband wird auf Raumtemperatur abgekühlt und weist folgende Eigenschaften auf:
- eine Rekristallisation von 80 - 85 % über die Banddicke gesehen,
- ein feines globulitisches Korn von 20-40µm Durchmesser gemessen an der Warmband-Oberfäche;
- bei Messung des elektrischen Widerstands werden Restwiderstands-Verhältnisse von RR = 13 - 16 ermittelt (der RR-Wert ist ein Maß für den im Al-Mischkristall in fester Lösung befindlichen Legierungsanteil;
das Meßverfahren zur Bestimmung des RR-Wertes ist in der Veröffentlichung Corrosion Science, Vol. 38, No.3, pp. 413-429, 1996 beschrieben.)
Die Eigenschaften entsprechen den in Tabelle 1 aufgelisteten wesentlichen Merkmalen für Warmbänder aus der erfindungsgemäßen Legierung mit dem erfindungsgemäßen Herstellungsverfahren; sie unterscheiden sich signifikant von typischen Warmbändern aus dem Standardwerkstoff AA1050. Das Korngefüge eines erfindungsgemäßen Warmbandes ist schematisch in Abb. 1a wiedergegeben. Der RR-Wert im Bereich von 10-20 garantiert den erforderlichen hohen Anteil der in fester Lösung befindlichen Legierungselemente Mg und Fe, der für eine hohe Biegewechselfestigkeit erforderlich ist.

Das anschließende Kaltwalzen kann in unterschiedlicher Weise erfolgen, wie beispielhaft gezeigt wird.

In Beispiel 1 erfolgt die Bandherstellung mit einer Zwischenglühung; die Aufheizrate beträgt 35°C/h, die Glühtemperatur 400°C und die Glühdauer 2 Stunden MT.
In Beispiel 2 wird das Band mit einer Zwischenglühung gefertigt, wobei die Aufheizrate 25°C/s, die Glühtemperatur 450°C und die Glühdauer 1 min beträgt.
In Beispiel 3 erfolgt die Bandfertigung ohne Zwischenglühung.

Die Enddicken sind jeweils 0,3 mm. Das Band erhält keine weitere Glühung, sondern geht im kaltgewalzten Zustand in den Prozeß der Druckplatten-Herstellung.

Tabelle 2 zeigt, daß die Bänder mit der erfindungsgemäßen Legierungszusammensetzung nach den angegebenen Herstellungsverfahren die Anforderungen hinsichtlich thermischer Stabilität (Rm > 145 N/mm²) und Biegezyklen in Querrichtung (>1250) erfüllen; sie weisen außerdem ein sehr gutes Aufrauhverhalten im HCl- und HNO₃-System auf, das hinsichtlich Aufrauhgeschwindigkeit den Standard-Werkstoff AA 1050 übertrifft. Bei Fertigung mit Zwischenglühung (Beispiele 1, 2) sind die Bänder völlig strukturlos und erreichen im Streifigkeitstest Bestnoten. Aber auch bei einer Fertigung ohne Zwischenglühung (Beispiel 3) ist die aufgerauhte Oberfläche noch hinreichend strukturlos und streifenfrei.

### Vergleichsbeispiele 6, 7, 8 (Tabelle 3)

In Tabelle 3 sind die Eigenschaften der bisher für Offset-Druckplatten eingesetzten Standardwerkstoffe AA1050 und AA3103 aufgeführt. Sie unterscheiden sich von den erfindungsgemäßen Bändern im wesentlichen durch die Analyse; die Halbzeug-Herstellung erfolgte in gleicher Weise wie für die Erfindungsbeispiele 1, 2, 3.

Beispiele 6+7: Der Standard-Werkstoff AA1050 (Reinaluminium) erfüllt - bei Fertigung mit und ohne Zwischenglühung - die Anforderungen hinsichtlich thermischer Stabilität und Biegewechselfestigkeit in Querrichtung nicht. Bei der Fertigung von AA 1050 mit Zwischenglühung (Beispiel 6) wird das Band im Streifigkeitstest gut bewertet; bei einer Fertigung ohne Zwischenglühung (Beispiel 7) zeigt die aufgerauhte Oberfläche ein streifiges Aussehen. Bei der EC-Aufrauhung im HCl- und HNO₃-Prozeß sind für AA 1050 höhere Ladungen für eine flächendeckende Aufrauhung erforderlich als für die erfindungsgemäßen Beispiele.

Beispiel 8: Bei dem für Offset-Druckplatten eingesetzten Werkstoff AA 3103 handelt es sich um eine Legierung, die aufgrund eines Mn-Gehalts von ca. 1% die Anforderungen an die Festigkeit und Biegewechselfestigkeit erfüllt. Nachteil des Werkstoffes ist, daß er bei der EC-Aufrauhung nicht universell einsetzbar ist: eine Aufrauhung im HNO₃-Prozeß ist nicht möglich und deshalb unüblich; bei der EC- Aufrauhung im HCl-Prozeß ist zur Erzielung einer homogenen flächendeckenden Beizmuldenstruktur eine sehr hohe Ladung erforderlich. Die Anforderung des Streifigkeitstests wird nicht erfüllt.

### Vergleichsbeispiele 4, 5, 9, 10 (Tabelle 4)

In Tabelle 4 sind die Eigenschaften von Lithobändern für Offset-Druckplatten zusammengefaßt, die aus Mg-haltigen Werkstoffen hergestellt wurden, sich aber ansonsten in der Analyse und/oder der Band-Herstellung von den Erfindungsbeispielen unterscheiden.

Ein gemeinsames Merkmal der Beispiele 4, 5, 9 ist, daß sie im Streifigkeitstest die Anforderung erfüllen. Dies ist darin begründet, daß die Bänder hier - genau wie die erfindungsgemäßen Beispiele 1,2,3 - aus einem weitgehend rekristallisierten Warmband hergestellt wurden. Darüber hinaus sind die folgenden Unterschiede festzustellen.

Beispiel 4 wurde mit der erfindungsgemäßen Analyse und Herstellung, aber mit einer Endglühung von 200°C/1h gefertigt. Die thermische Stabilität ist ähnlich und das Aufrauhverhalten in beiden Säure-Systemen genauso gut wie für das erfindungsgemäße Beispiel 3. Die Biegewechselfestigkeit in Querrichtung entspricht jedoch nicht dem geforderten Niveau.

Beispiel 9 unterscheidet sich von dem erfindungsgemäßen Analyse durch einen niedrigen Fe-Gehalt < 0,3%; die Fertigung ist identisch mit Beispiel 3. Es ist festzustellen, daß die Anforderun gen - mit Ausnahme der thermischen Stabilität - erfüllt werden. Daraus ist zu folgern, daß zur Erzielung einer hinreichend hohen thermischen Stabilität ein höherer Fe-Gehalt erforderlich ist.

Beispiel 5 unterscheidet sich von dem erfindungsgemäßen Beispiel 3 durch einen niedrigen Fe-Gehalt < 0,3% sowie die Fertigung, die ohne Zwischenglühung und mit einer Endglühung des kaltgewalzten Bandes bei 200°C/1h durchgeführt wurde. Diese Variante entspricht einem Werkstoff, der in US-Patent 4 435 230 (Furukawa Aluminium Co.) beschrieben wird. Laut Patentschrift zeichnet sie sich durch ein gutes Ermüdungsverhalten (in Längsrichtung) und ein gutes Aufrauhverhalten im HCl-Prozeß aus. Es ist festzustellen, daß die Anforderung an die Biegewechselfestigkeit in der kritischen Querrichtung verfehlt und auch die gewünschte thermische Stabilität nicht erreicht wird. Das Aufrauhverhalten ist - wie im Patent beschrieben - gut.

In Beispiel 10 handelt es sich um einen Werkstoff, der in US-Patent 3 911 819 (Swiss Aluminium Ltd.) beschrieben wird. Die Legierung ist vor allem durch einen Cu-Zusatz gekennzeichnet. Dem Werkstoff wird ein gutes Ermüdungsverhalten attestiert, das aufgrund der Analyse verständlich ist. Eine Aussage über das Aufrauhverhalten fehlt in dem Patent. - Es wurde festgestellt, daß sich Cu-Zusätze > 0,04% sowohl in AA 1050 - wie in AA 3103-Legierungen bei der elektrochemischen Aufrauhung negativ auswirken. Der Cu-haltige Werkstoff in Beispiel 10 ist nur für rein mechanische Aufrauhungen einsetzbar, für eine elektrochemische Aufrauhung in HCl- oder in HNO₃-Prozessen ist er ungeeignet, da mit ihm die geforderten Lithoband-Qualitäten nicht erreicht werden.

Aus der Beschreibung der Vergleichsbeispiele geht hervor, daß nur die erfindungsgemäßen Beispiele die gewünschte Kombination aller Eigenschaften
- eine hohe thermische Stabilität,
- ein gutes Aufrauhverhalten in EC-Prozessen auf HCl und HNO₃-Basis,
- ein makroskopisch streifenfreies Erscheinugsbild und
- eine hohe Biegewechselfestigkeit bei Entnahme der Druckplatten in der kritischen Querrichtung
und damit die für eine Offset-Druckplatte geforderte Qualität besitzen.

**Tabelle 1 :**

| Kennwerte Warmband | | | |
|---|---|---|---|
| | Rekristallisationsgrad Anteil über die Schichtdicke (%) | Korngröße mittlerer Korn-⌀ gemessen in einer Oberflächenschicht von 200 µm | Restwiderstandsverhältnis RR-Wert |
| Standard AA 1050 | 0-50 % | > 50 µm | 20 - 30 |
| erfindungsgemäßer Werkstoff | 75 - 100% | 20 - 40 µm | 10 - 20 |

## Patentansprüche

1. Lithoband für die elektrochemische Aufrauhung, das aus einem Warmband mit einer feinkörnigen, rekristallisierten Oberflächenschicht hergestellt ist, bestehend aus einer gewalzten Aluminiumlegierung, die neben herstellungsbedingten Verunreinigungen folgende Elemente enthält:
0,30 - 0,40 % Fe
0,10 - 0,30 % Mg
0,05 - 0,25 % Si
max. 0,05 % Mn
max. 0,04 % Cu,
wobei das Lithoband nach einer Glühung von 240°C / 10 min. eine Zugfestigkeit von Rm > 145 N/mm² besitzt, wobei weiterhin das Lithoband eine Biegewechselbeständigkeit senkrecht zur Walzrichtung von > 1250 Zyklen im Wechselbiegetest aufweist und aus einem Warmband hergestellt ist, das eine durchgehend rekristallisierte Oberflächenschicht mit globulitischen Körnern eines mittleren Korndurchmessers von <50 µm besitzt.

2. Lithoband nach Anspruch 1,
**dadurch gekennzeichnet, dass**
die Verunreinigung einzeln kleiner als 0,03 % sind und in der Summe weniger als 0,10 % betragen.

3. Lithoband für die elektrochemische Aufrauhung, das aus einem Warmband mit einer feinkörnigen, rekristallisierten Oberflächenschicht hergestellt ist, bestehend aus einer gewalzten Aluminiumlegierung mit folgenden limitierten Gehalten:
Si 0,05 - 0,15 %
Fe 0,30 - 0,40 %
Mg 0,15 - 0,30 %
max. 0,005 % Kupfer,
max. 0,01 % Mangan,
max. 0,01 % Chrom,
max. 0,02 % Zink,
max. 0,01 % Titan,
max. 50 ppm Bor,
Rest Aluminium und weitere herstellungsbedingte Verunreinigungen, in der Summe weniger als 0,05 %,
wobei
das Lithoband eine Biegewechselbeständigkeit senkrecht zur Walzrichtung von > 1250 Zyklen im Wechselbiegetest aufweist und nach einer Glühung von 240°C / 10 min. eine Zugfestigkeit von Rm > 145 N/mm² besitzt und aus einem Warmband hergestellt ist, dass eine durchgehend rekristallisierte Oberflächenschicht mit globulitischen Körnern eines mittleren Korndurchmessers von <50 µm besitzt.

4. Lithoband nach einem der Ansprüche 1 bis 3,
**dadurch gekennzeichnet, dass**
das Lithoband aus einem Warmband hergestellt ist, das zu mehr als 75 % durchrekristallisiert ist.

5. Verfahren zur Herstellung eines Lithobandes,
**dadurch gekennzeichnet, dass**
a) ein Walzbarren von einer Dicke > 500 mm aus einer Legierung nach einem der Ansprüche 1 bis 3 im Strangguss hergestellt und bei Temperaturen im Bereich von 480-620 °C mindestens 2 h homogenisiert wird;
b) das Warmwalzen mit einer Dickenreduzierung im letzten Warmstich im Bereich von 15-75 %, einer Warmbandendtemperatur > 250°C und einer Warmbanddicke von 2 - 7 mm erfolgt, so dass das Warmband nach der Abkühlung auf Raumtemperatur an der Oberfläche globulitische, rekristallisierte Körner mit einem mittleren Durchmesser < 50 µm und ein Restwiderstandsverhältnis von RR = 10 - 20 aufweist;
c) das Kaltwalzen ohne oder mit Zwischenglühungen erfolgt, wobei nach der Zwischenglühung der Abwalzgrad > 60 % beträgt;
d) die weitere Verarbeitung bis zur EC-Aufrauhung durch Recken, Entfetten, Schneiden und/oder Beizen unter Beibehaltung des im Walzprozess eingestellten Gefügezustandes (bei Temperaturen < 100° C) erfolgt.

6. Verfahren nach Anspruch 5,
**dadurch gekennzeichnet, dass**
die Zwischenglühung mit langsamer Aufheizgeschwindigkeit (10 - 75 °C/h) bei 300 - 500 °C Metalltemperatur und Glühzeiten > 1 h erfolgt.

7. Verfahren nach Anspruch 5,
**dadurch gekennzeichnet, dass**
die Zwischenglühung mit schneller Aufheizgeschwindigkeit (5 - 40 °C/s) bei 400 - 500 °C Metalltemperatur und Glühzeiten von 2 s - 2 min. erfolgt.

8. Verfahren zur Herstellung eines Druckplattenträgers aus einem Lithoband nach einem der Ansprüche 1 bis 4,
**dadurch gekennzeichnet, dass**
das Lithoband durch eine elektrochemische Aufrauhung im HCl- oder HNO₃-Bad unter Wechselstrom aufgerauht und anschließend anodisch oxidiert wird.

9. Verfahren zur Herstellung einer Druckplatte für den Rollenoffset-Druck aus einem Druckplattenträger nach Anspruch 8,
**dadurch gekennzeichnet, dass**
der Druckplattenträger mit einer lichtempfindlichen, hydrophoben Schicht versehen wird.

## Claims

1. A litho strip for electrochemical roughening, which is manufactured from a hot rolled strip having a fine-grained, recrystallized surface layer, made of a rolled aluminium alloy, which, in addition to impurities due to manufacturing, contains the following elements:
0.30 - 0.40 % Fe,
0.10 - 0.30 % Mg,
0.05 - 0.25 % Si,
not more than 0.05 % Mn,
not more than 0.04 % Cu,
wherein the litho strip has a tensile strength of Rm > 145 N/mm² after an annealing of 240 °C/10 min., and furthermore the litho strip has a reversed bending fatigue strength perpendicular to the rolling direction of > 1250 cycles in the reversed bending test and is manufactured from a hot rolled strip which has a continuously recrystallized surface layer having globulitic grains of an average diameter of < 50 µm.

2. The litho strip according to Claim 1,
**characterized in that** the impurities are individually less than 0.03 % and in sum are less than 0.10 %.

3. A litho strip for electrochemical roughening, which is manufactured from a hot rolled strip having a fine-grained, recrystallized surface layer, made of a rolled aluminium alloy having the following limited contents:
Si 0.05 - 0.15 %,
Fe 0.30 - 0.40 %,
Mg 0.15 - 0.30 %,
not more than 0.005 % copper,
not more than 0.01 % manganese,
not more than 0.01 % chromium,
not more than 0.02 % zinc,
not more than 0.01 % titanium,
not more than 50 ppm boron,
with the remainder aluminium and further impurities due to manufacturing, totalling less than 0.05 %, wherein the litho strip has a reversed bending fatigue strength perpendicular to the rolling direction of > 1250 cycles in the reversed bending test and has a tensile strength of Rm > 145 N/mm² after an annealing of 240 °C/10 min. and is manufactured from a hot rolled strip which has a continuously recrystallized surface layer having globulitic grains of an average diameter of < 50 µm.

4. The litho strip according to one of Claims 1 through 3,
**characterized in that** the litho strip is manufactured from a hot rolled strip which is continuously recrystallized to more than 75 %.

5. A method for manufacturing a litho strip,
**characterized in that**
a) a rolling ingot of a thickness > 500 mm is manufactured from an alloy according to one of Claims 1 through 3 in continuous casting and is homogenized for at least 2 hours at temperatures in the range from 480-620 °C;
b) the hot rolling is performed with a thickness reduction in the last hot rolling pass in the range from 15-75 %, a hot rolling end temperature > 250 °C, and a hot rolled strip thickness of 2 - 7 mm, so that the hot rolled strip, after cooling to room temperature, has globulitic, recrystallized grains on the surface having an average diameter < 50 µm and a residual resistance ratio of RR = 10 - 20;
c) the cold rolling is performed with or without intermediate annealing, the rolling degree being > 60 % after the intermediate annealing;
d) the further processing up to the EC roughening, through stretching, degreasing, cutting, and/or pickling, is performed while maintaining the microstructure state achieved in the rolling process (at temperatures < 100 °C).

6. The method according to Claim 5,
**characterized in that** the intermediate annealing is performed using a slow heating speed (10 - 75 °C/h) at 300 - 500° metal temperature and annealing times > 1 hour.

7. The method according to Claim 5,
**characterized in that** the intermediate annealing is performed using a rapid heating speed (5-40 °C/sec.) at 400 - 500 °C metal temperature and annealing times from 2 sec. - 2 min.

8. A method for manufacturing a printing plate support from a litho strip according to one of Claims 1 through 4,
**characterized in that** the litho strip is roughened through electrochemical roughening in the HCl or HNO₃ bath under alternating current and is subsequently anodically oxidized.

9. A method for manufacturing a printing plate for rotary offset printing from a printing plate support according to Claim 8,
**characterized in that** the printing plate support is provided with a light-sensitive, hydrophobic layer.

## Revendications

1. Bande lithographique pour mordançage électrochimique, produite à partir d'une bande laminée à chaud possédant une couche superficielle recristallisée à grain fin, composée d'un alliage d'aluminium laminé contenant, outre les impuretés liées à la fabrication, les éléments suivants:
de 0,30 à 0,40% de Fe
de 0,10 à 0,30% de Mg
de 0,05 à 0,25% de Si
au maximum 0,05% de Mn
au maximum 0,04% de Cu,
dans laquelle la bande lithographique possède après recuit à 240°C pendant 10 minutes une résistance à la traction Rm > 145 N/mm², la bande lithographique présentant en outre une résistance à la flexion alternée 15 perpendiculairement au sens de laminage supérieure à 1250 cycles dans l'essai de flexion alternée et est produite à partir d'une bande laminée à chaud ayant une couche superficielle recristallisée à coeur avec des grains globulitiques d'un diamètre moyen inférieur à 50 µm.

2. Bande lithographique selon la revendication 1, **caractérisée en ce que** la proportion de chaque impureté individuelle est inférieure à 0,03% et **en ce que** leur somme est inférieure à 0,10%.

3. Bande lithographique pour mordançage électrochimique, produite à partir d'une bande laminée à chaud ayant une couche superficielle recristallisée à grain fin, composée d'un alliage d'aluminium laminé ayant les teneurs limitées suivantes:
de 0,05 à 0,15% de Si
de 0,30 à 0,40% de Fe
de 0,15 à 0,30% de Mg
au maximum 0,005% de cuivre,
au maximum 0,01% de manganèse,
au maximum 0,01% de chrome,
au maximum 0,02% de zinc,
au maximum 0,01% de titane,
au maximum 50 ppm de bore,
le reste étant de l'aluminium et d'autres impuretés liées à la fabrication dont la somme est inférieure à 0,05%, dans laquelle la bande lithographique présente une résistance à la flexion alternée perpendiculairement au sens de laminage supérieure à 1250 cycles dans l'essai de flexion alternée et possède après recuit à 240°C pendant 10 minutes une résistance à la traction Rm > 145 N/mm² et est produite à partir d'une bande laminée à chaud ayant une couche superficielle recristallisée à coeur avec des grains globulitiques d'un diamètre moyen inférieur à 50 µm.

4. Bande lithographique selon l'une des revendications 1 à 3, **caractérisée en ce que** la bande lithographique est produite à partir d'une bande laminée à chaud qui est recristallisée à coeur à plus de 75%.

5. Procédé de production d'une bande lithographique, **caractérisé en ce que**
a) une billette d'épaisseur supérieure à 500 mm, faite d'un alliage selon l'une des revendications 1 à 3, est produite par coulée continue et homogénéisée pendant au moins 2 heures à des températures dans la plage de 480 à 620°C;
b) le laminage à chaud se fait avec une réduction d'épaisseur dans la dernière passe à chaud dans la plage de 15 à 75%, une température finale de la bande laminée à chaud supérieure à 250°C et une épaisseur de la bande laminée à chaud de 2 à 7 mm, de telle façon que la bande laminée à chaud présente après refroidissement à la température ambiante une surface avec des grains recristallisés globulitiques d'un diamètre moyen inférieur à 50 µm et un ratio de résistance résiduelle RR = 10 à 20;
c) le laminage à froid se fait sans ou avec recuits intermédiaires, le degré de laminage après le recuit intermédiaire étant supérieur à 60%;
d) la suite de la transformation jusqu'au mordançage électrochimique se fait par étirage, dégraissage, découpe et/ou décapage en maintenant l'état structurel ajusté lors du processus de laminage (à des températures inférieures à 100°C).

6. Procédé selon la revendication 5, **caractérisé en ce que** le recuit intermédiaire se fait en utilisant un gradient de montée en température lent (10 à 75°C par heure) à une température du métal de 300 à 500°C et avec des temps de recuit supérieurs à 1 heure.

7. Procédé selon la revendication 5, **caractérisé en ce que** le recuit intermédiaire se fait en utilisant un gradient de montée en température rapide (5 à 40°C par seconde) à une température du métal de 400 à 500°C et avec des temps de recuit allant de 2 secondes à 2 minutes.

8. Procédé de réalisation d'un support de plaque d'impression à partir d'une bande lithographique selon l'une des revendications 1 à 4, **caractérisé en ce que** la bande lithographique est gravée par mordançage électrochimique en utilisant un courant alternatif dans un bain de HCl ou de HNO₃ est ensuite oxydée anodiquement.

9. Procédé de réalisation d'une plaque d'impression pour rotogravure à partir d'un support de plaque d'impression selon la revendication 8, **caractérisée en ce que** le support de plaque d'impression est doté d'une couche hydrophobe photosensible.
